# EUROPÄISCHE PATENTSCHRIFT

(11) **EP 1 268 922 B1**
(45) Veröffentlichungstag und Bekanntmachung des Hinweises auf die Patenterteilung: **27.09.2006**
(21) Anmeldenummer: 01909699.9
(22) Anmeldetag: 27.01.2001
(51) Int. Cl.: D06P 5/30, D06P 5/00, D06P 1/38

(54) **WÄSSRIGE DRUCKTINTEN FÜR DEN EINSATZ NACH DEM TINTENSTRAHLDRUCK-VERFAHREN, IHRE HERSTELLUNG UND IHRE VERWENDUNG AUF TEXTILEN FASERMATERIALIEN**
AQUEOUS PRINTING INKS FOR USE IN THE INK-JET PRINTING METHOD THE PRODUCTION AND THE USE ON TEXTILE FIBRE MATERIALS THEREOF
ENCRES D'IMPRESSION AQUEUSES A UTILISER SELON LE PROCEDE D'IMPRESSION A JET D'ENCRE, LEUR PRODUCTION ET LEUR UTILISATION SUR DES MATERIAUX CONSTITUES DE FIBRES TEXTILES

(30) Priorität: 04.02.2000 DE 10004954
(43) Veröffentlichungstag der Anmeldung: 02.01.2003
(73) Patentinhaber: DyStar Textilfarben GmbH & Co. Deutschland KG, 65926 Frankfurt am Main (DE)
(72) Erfinder: BLANK, Karl-Hans, 65835 Liederbach (DE); MACH, Horst-Roland, 61479 Glashütten (DE)
(86) Internationale Anmeldenummer: PCT/EP2001/000882
(87) Internationale Veröffentlichungsnummer: WO 2001/057308

(56) Entgegenhaltungen:
- EP-A- 0 602 885
- EP-A- 0 606 777
- EP-A- 0 621 367
- US-A- 5 358 558
- US-A- 5 902 387
- PATENT ABSTRACTS OF JAPAN vol. 006, no. 044 (C-095), 19. März 1982 (1982-03-19) & JP 56 161479 A (CANON INC), 11. Dezember 1981 (1981-12-11)

## Beschreibung

Digitale Drucktechniken werden in Zukunft sowohl im textilen, als auch im nichttextilen Bereich eine immer größere Bedeutung erlangen.
Die veränderten Marktanforderungen im konventionellen Textildruck erfordern mehr Flexibilität in Design, Farbe und Lieferzeit. Dieser Entwicklung kommt die digitale Ink-Jet-Technologie entgegen. Mit den Möglichkeiten der neuen Technologie, direkt vom Computer über die Druckdüsen auf die Textilien zu drucken, ohne die Notwendigkeit Druckschablonen herzustellen, erhöht sich die Flexibilität, Effizienz und Umweltverträglichkeit der Druckverfahren. Sie erlaubt weitgehend integrierte Verfahrensschritte, verkürzt die Druckzeiten und erfüllt die Forderung nach rascher Reaktion auf Marktentwicklungen sowie weniger Zwischenstufen im Fertigungsprozess.

Beim Ink-Jet Verfahren (Tintenstrahldruck-Verfahren) verwendet man üblicherweise wässrige Tinten, die in kleinen Tröpfchen direkt auf das Substrat gespritzt werden. Man unterscheidet dabei ein kontinuierliches Verfahren, bei dem die Tinte piezoelektrisch gleichmäßig durch eine Düse gepresst und durch ein elektrisches Feld, abhängig vom zu druckenden Muster, auf das Substrat gelenkt wird und ein unterbrochenes Tintenstrahl- oder "Drop-on-Demand"-Verfahren, bei dem der Tintenausstoß nur dort erfolgt, wo ein farbiger Punkt gesetzt werden soll. Bei dem letztgenannten Verfahren wird entweder über einen piezoelektrischen Kristall oder eine beheizte Kanüle (Bubble- oder Thermo-Jet-Verfahren) Druck auf das Tintensystem ausgeübt und so ein Tintentropfen herausgeschleudert. Solche Verfahrensweisen sind in Text. Chem.Color, Band 19 (8), Seiten 23 ff und Band 21 Seiten 27 ff beschrieben.

Für diese hochsensible Mikrotechnologie müssen maßgeschneiderte Farbstoffzubereitungen (Tinten) entwickelt werden, die beispielsweise die hohen Anforderungen bezüglich der Reinheit, der Teilchengröße, der Viskosität, der Oberflächenspannung, der Leitfähigkeit, der physikalisch-chemischen Stabilität, der thermophysikalischen Eigenschaften, dem pH-Wert, der Schaumfreiheit, der Farbstärke, dem Echtheitsniveau und der Lagerstabilität erfüllen. Handelsübliche Reaktivfarbstoffe in Form ihrer Pulver-, Granulat- oder Flüssigeinstellungen, wie sie für den konventionellen analogen Textildruck eingesetzt werden, enthalten signifikante Elektrolytmengen, Entstaubungsmittel und Stellmittel, die beim lnk-Jet-Druck zu massiven Problemen führen. Andererseits ergeben Farbstofftinten, wie sie für nicht textile Materialien, wie zum Beispiel Papier, Holz, Kunststoffe, Keramik usw. eingesetzt werden nur unbefriedigende Ergebnisse hinsichtlich der Applizierbarkeit, sowie Farbausbeute und der Echtheiten der Drucke auf textilem Material.

Aus den europäischen Patentanmeldungen EP-A 0 886 000 und EP-A 0 885 998, EP 0 620 116, EP-A 0 606 777, DE-A 4417718, DE-A 4417719 sind
Farbstofftinten, die faserreaktive Farbstoffe enthalten, beschrieben. Diese Farbstofftinten zeigen einige anwendungstechnische Schwächen, beispielsweise unbefriedigende Stabilität der Farbstofftinten oder geringe Farbstoffausbeute aufgrund zu geringer Wechselwirkung der Farbstoffe aus der Tinte mit der Faser. In der europäischen Patentschrift EP-A 0 602 885 werden wässrige Sulfolan haltige Farbstofftinten für den nicht textilen Bereich beschrieben, die für die textile Anwendung nicht geeignet sind. Infolgedessen besteht ein Bedarf nach neuen Drucktinten für das Ink-Jet Verfahren mit faserreaktiven Farbstoffen, die verbesserte Eigenschaften, insbesondere aus anwendungstechnischer Sicht, aufweisen.

Aufgabe der vorliegenden Erfindung war es deshalb, Drucktinten zur Verfügung zu stellen, die oben genannte Nachteile nicht aufweisen.

Es wurde nun überraschenderweise gefunden, dass wässrige Drucktinten, die Sulfolan, das das Reaktionsvermögen der Reaktivfarbstoffe nicht beeinträchtigt und zugleich das Verstopfen der Düsen weitgehend verhindert, einen oder mehrere Reaktivfarbstoffe, sowie ein Puffersystem, das die Funktionalität der Reaktivanker gewährleistet, enthalten, hervorragende Ergebnisse liefern.

Die vorliegende Erfindung betrifft somit wässrige Drucktinten für den Textildruck nach dem Ink-Jet Verfahren, die einen oder mehreren Reaktivfarbstoffe, Sulfolan, 1 bis 20 Gew.% bezogen auf das Gesamtgewicht der Tinte eines weiteren organischen Lösungsmittels und ein Puffersystem enthält, wobei für den Fall, dass sie einen oder mehrere Reaktivfarbstoffe mit Ankersystemen aus der Vinylsulfonreihe enthält, einen pH Wert kleiner oder gleich 7.0 aufweist.

Als Farbstoffe können alle Reaktivfarbstoffe verwendet werden, die beispielsweise in den europäischen Patentschriften EP-B 590397, EP-A 886000 und EP-A 613975 aufgeführt sind.

Bevorzugt sind Reaktivfarbstoffe mit Ankersystem aus der Monochlortriazin- und / oder der Vinylsulfonreihe.

### Farbstoffe der Monochlortriazinreihe sind beispielsweise:

C.I. Reaktiv Gelb 85, C.I. Reaktiv Gelb 95, C.I. Gelb 181, C.I. Reaktiv Orange 12, C.I. Reaktiv Orange 13, C.I. Reaktiv Orange 35, C.I. Reaktiv Rot 3:1, C.I. Reaktiv Rot 24, C.I. Reaktiv Rot 31, C.I. Reaktiv Rot 45, C.I. Reaktiv Rot 187, C.I. Reaktiv Rot 218, C.I. Reaktiv Rot 245, C.I. Reaktiv Violet 1, C.I. Reaktiv Blau 13, C.I. Reaktiv Blau 49, C.I. Reaktiv Blau 71, C.I. Reaktiv Blau 72, C.I. Reaktiv Blau 162, C.I. Reaktiv Blau 234, C.I. Reaktiv Braun 11, C.I. Reaktiv Braun 17, C.I. Reaktiv Braun 38, C.I. Reaktiv Schwarz 8, C.I. Reaktiv Schwarz 39.

### Bevorzugte Farbstoffe der Monochlortriazinreihe sind beispielsweise:

C.I. Reaktiv Gelb 85, C.I. Reaktiv Gelb 95, C.I. Reaktiv Orange 12, C.I. Reaktiv Orange 13, C.I. Reaktiv Rot 187, C.I. Reaktiv Rot 218, C.I. Reaktiv Blau 49, C.I. Reaktiv Blau 72, C.I. Reaktiv Blau 234, C.I. Reaktiv Schwarz 8, C.I. Reaktiv Schwarz 39.

### Farbstoffe der Vinylsulfonreihe sind beispielsweise:

C. I. Reaktiv Gelb 15, C. I. Reaktiv Gelb 37, C. I. Reaktiv Gelb 42, C. I. Reaktiv Orange 16, C. I. Reaktiv Orange 74, C. I. Reaktiv Orange 107, C. I. Reaktiv Rot 23, C. I. Reaktiv Rot 35, C. I. Reaktiv Rot 106, C. I. Reaktiv Rot 180, C. I. Reaktiv Violet 5, C. I. Reaktiv Blau 19, C. I. Reaktiv Blau 21, C. I. Reaktiv Blau 38, C. I. Reaktiv Blau 229, C. I. Reaktiv Braun 18, C. I. Reaktiv Schwarz 5, C. I. Reaktiv Schwarz 14, C. I. Reaktiv Schwarz 31.

### Bevorzugte Farbstoffe der Vinylsulfonreihe sind beispielsweise :

C. I. Reaktiv Gelb 37, C. I. Reaktiv Orange 16, C. I. Reaktiv Orange 74, C. I. Reaktiv Rot 35, C. I. Reaktiv Rot 180, C. I. Reaktiv Blau 19, C. I. Reaktiv Blau 21, C. I. Reaktiv Schwarz 5, C.I. Reaktiv Schwarz 14, C.i. Reaktiv Schwarz 31.

Doppel- und Mischankerprodukte sind beispielsweise C. I. Reaktiv Rot 198 , C. I. Reaktiv Rot 239, C. I. Reaktiv Schwarz 5, C. I. Reaktiv Blau 21.

Die verwendeten Reaktivfarbstoffe sind bekannt und können durch übliche Diazotierungs -, Kupplungs- und Kondensationsreaktionen erhalten werden.

Die erfindungsgemäßen Drucktinten enthalten einen oder mehrere Reaktivfarbstoffe beispielsweise in Mengen von 0, 1 Gew.% bis 50 Gew.%, bevorzugt in Mengen von 1 Gew.% bis 30 Gew.% und besonders bevorzugt in Mengen von 5 Gew.% bis 25 Gew.% bezogen auf das Gesamtgewicht der Tinte.

Enthalten die erfindungsgemäßen Drucktinten Farbstoffe der Monochlortriazinreihe, wird der pH der Drucktinten vorzugsweise auf einen Wert von 7,0 bis 9,0 durch Verwendung eines geeigneten Puffersystems eingestellt. Sie werden in Mengen von 0,1- 3 Gew.%, vorzugsweise in 0.5-1.5 Gew.% bezogen auf das Gesamtgewicht der Tinte eingesetzt.

Geeignete Puffersysteme für Drucktinten die Farbstoffe der Monochlortriazinreihe enthalten sind beispielsweise: Borax, Dinatriumhydrogenphosphat, modifizierte Phosphonate, DEAS.

Enthalten die erfindungsgemäßen Drucktinten Farbstoffe der Vinylsulfonreihe, wird der pH der Drucktinten vorzugsweise auf einen Wert von 3,0 bis 7,0 durch Verwendung eines geeigneten Puffersystems eingestellt. Sie werden in Mengen von 0,1-3 Gew.%, vorzugsweise in 0,5-bis 2,5 Gew.% bezogen auf das Gesamtgewicht der Tinte eingesetzt.

Geeignete Puffersysteme für Drucktinten, die Farbstoffe der Vinylsulfonreihe enthalten sind beispielsweise: Mononatriumphosphat, Natriumcitrat, modifizierte Phosphonate.

### Weitere verwendbare Puffersysteme sind beschrieben in:

Chemie der Elemente",VCH Verlagsgesellschaft mbH, 1. Auflage 1988, Seiten 665-666, Holleman-Wiberg, Lehrbuch der anorganischen Chemie, WDG & Co. Verlage 47.-56. Auflage, Seiten 109-110, Laborchemikalienverlag der Fa. MERCK, Darmstadt, Ausgabe 1999, Seiten 1128-1133, "Der Fischer Chemicals Katalog" (Fischer Scientific UK, 1999) Seiten 409-411, Riedel-de Haän, Laborchemikalien 1996, Seiten 946-951, Riedel-de Haën, Labor-Hilfstabellen Nr. 6, Pufferlösungen.

Die in den Tinten verwendeten Farbstoffe haben insbesondere einen Salzgehalt von kleiner 0,1 Gew.%, beispielsweise von 0,01 bis 0,099, bezogen auf das Gewicht der Farbstoffe enthalten. Gegebenenfalls müssen die Farbstoffe vor dem Einsatz in den erfindungsgemäßen Tinten beispielsweise durch Membrantrennverfahren entsalzt werden.

Für den Einsatz der Tinten im Continuous flow Verfahren kann durch Elektrolytzusatz eine Leitfähigkeit von 0,5 bis 25 mS/m eingestellt werden.

Als Elektrolyt eignen sich beispielsweise: Lithiumnitrat, Kaliumnitrat.

Die erfindungsgemäßen Tinten enthalten beispielsweise 1-30 Gew% Sulfolan, bevorzugt 5-25 Gew%, und besonders bevorzugt 10-20 Gew% Sulfolan.

Die erfindungsgemäßen Farbstofftinten können neben Sulfolan weitere organische Lösungsmittel mit einem Gesamtgehalt von 5-20 %, bevorzugt von 5-15 Gew.% enthalten.
Geeignete organische Lösungsmittel sind beispielsweise
Alkohole, z. B. Methanol, Ethanol, 1-Propanol, Isopropanol, 1-Butanol, tert. Butanol, Pentylalkohol,
mehrwertige Alkohole z. B.: 1,2-Ethandiol, 1,2,3-Propantriol, Butandiol, 1,3-Butandiol, 1,4-Butandiol, 1,2-Propandiol, 2,3-Propandiol, Pentandiol, 1,4-Pentandiol,
1,5-Pentandiol, Hexandiol, D,L-1,2Hexandiol, 1,6-Hexandiol, 1,2,6-Hexandiol, 1,2-Octandiol,
Polyalkylenglykole, z. B.: Polyethylenglykol, Polypropylenglykol,
Alkylenglykole mit 2 bis 8 Alkylengruppen, z. B.: Monoethylenglykol, Diethylenglykol, Triethylenglykol, Tetraethylenglykol,
Thioglykol, Thiodiglykol,
Butyltriglykol, Hexylenglykol, Propylenglykol, Dipropylenglykol, Tripropylenglykol, niedrige Alkylether mehrwertiger Alkohole, z. B.: Ethylenglykolmonomethylether, Ethylenglykolmonoethylether, Ethylenglykolmonobutylether, Diethylenglykolmonomethylether, Diethylenglykolmonoethylether, Diethylenglykolmonobutylether, Diethylenglykolmonohexylether, Triethylenglykolmonomethylether, Triethylenglykolmonobutylether, Tripropylenglykolmonomethylether, Tetraethylenglykolmonomethylether, Tetraethylenglykolmonobutylether, Tetraethylenglykoldimethylether, Propylenglykolmonomethylether, Propylenglykolmonoethylether, Propylenglykolmonobutylether, Tripropylenglykolisopropylether, Polyalkylenglykolether, wie z. B.: Polyethylenglokolmonomethylether, Polypropylenglykolglycerolether, Polyethylenglykoltridecylether, Polyethylenglykolnonylphenylether,
Amine, wie z. B.: Methylamin, Ethylamin, Triethylamin, Diethylamin, Dimethylamin, Trimethylamin, Dibutylamin, Diethanolamin, Triethanolamin, N-Acetylethanolamin, N-Formylethanolamin, Ethylendiamin,
Harnstoffderivate, wie z. B.: Harnstoff, Thiohamstoff, N-Methylharnstoff, N,N'-εDimethylharnstoff, Ethylenhamstoff, 1,1,3,3-Tetrarnethylharnstoff,
Amide, wie z. B.: Dimethylformamid, Dimethylacetamid, Acetamid, Ketone oder Ketoalkohole, wie z. B.: Aceton, Diacetonalkohol,
cyclische Ether, wie z. B.; Tetrahydrofuran, Trimethylolethan, Trimethylolpropan, 2-Butoxyethanol, Benzylalkohol, 2-Butoxyethanol, Gamma-butyrolacton, ε-Caprolactam
ferner Dimethyl-sulfolan, Methylsulfolan, 2,4-Dimethylsulfolan, Dimethylsulfon, Butadiensulfon, Dimethylsulfoxid, Dibutylsulfoxid, N-Cyclohexyl-Pyrrolidon, N-Methyl-2-Pyrrolidon, N-Ethyl-Pyrrolidon, 2-Pyrrolidon, 1-(2-Hydroxyethyl)-2-Pyrrolidon, 1-(3-Hydroxypropyl)-2-Pyrrolidon, 1,3-Dimethyl-2-imidazolidinon, 1,3-Dimethyl-2-imidazolinon, 1,3-Bismethoxymethylimidazolidin, , 2-(2-Methoxyethoxy)ethanol, 2-(2-Ethoxyethoxy)ethanol, 2-(2-Butoxyethoxy)ethanol, 2-(2-Propoxyethoxy)ethanol, Pyridin, Piperidin, Butyrolaceton, Trimethylpropan, 1,2-Dimethoxypropan, Dioxan, Ethylacetat, Ethylendiamintetraacetat, Ethylpenthylether, 1,2-Dimethoxypropan, Trimethylpropan.

Weiterhin können die erfindungsgemäßen Drucktinten die üblichen Zusatzstoffe enthalten, wie beispielsweise Viskositätsmoderatoren um Viskositäten im Bereich von 1,5 bis 40,0 mPa*s in einem Temperaturbereich von 20 bis 50°C einzustellen. Bevorzugte Tinten haben eine Viskosität von 1,5 bis 20 mPa*s und besonders bevorzugte Tinten haben eine Viskosität von 1,5 bis 15 mPa*s.

### Als Viskositätsmoderatoren eignen sich rheologische Additive beispielsweise:

Polyvinylcaprolactam, Polyvinylpyrrolidon sowie deren Co-Polymere Polyetherpolyol, Assoziativverdicker, Polyharnstoff, Polyurethan, Natriumalginate, modifizierte Galaktomannane, Polyetherharnstoff, Polyurethan, nichtionogene Celluloseether.

Als weitere Zusätze können die erfindungsgemäßen Tinten oberflächenaktive Substanzen zur Einstellung von Oberflächenspannungen von 20 bis 65 mN/m , die in Abhängigkeit von dem verwendeten Verfahren (Thermo- oder Piezotechnologie) gegebenenfalls angepaßt werden.

### Als oberflächenaktive Substanzen eignen sich beispielsweise:

Nichtionogene Tenside, Butyldiglykol, 1,2 Hexandiol.

Weiterhin können die Tinten noch übliche Zusätze, wie beispielsweise Stoffe zur Hemmung des Pilz- und Bakterienwachstums in Mengen von 0,01 bis 1 Gew.% bezogen auf das Gesamtgewicht der Tinte enthalten.

Die Tinten können in üblicher Weise durch Mischen der Komponenten in Wasser hergestellt werden.

Die erfindungsgemäßen Farbstofftinten eignen sich für den Einsatz in Tintenstrahl-Druckverfahren zum Bedrucken der verschiedensten vorpräparierten Materialien, wie Seide, Leder, Wolle, Polyamidfasern und Polyurethanen, und insbesondere cellulosehaltiger Fasermaterialien aller Art. Solche Fasermaterialien sind beispielsweise die natürlichen Cellulosefasern, wie Baumwolle, Leinen und Hanf, sowie Zellstoff und regenerierte Cellulose. Die erfindungsgemäßen Drucktinten sind auch zum Bedrucken von vorbehandelten hydroxygruppenhaltigen bzw. aminogruppenhaltigen Fasern geeignet, die in Mischgeweben enthalten sind, z.B. von Gemischen aus Baumwolle, Seide, Wolle mit Polyesterfasern oder Polyamidfasem.

Im Gegensatz zum konventionellen Textildruck, bei dem die Druckfarbe bereits sämtliche Fixierchemikalien und Verdickungsmittel für einen Reaktivfarbstoff enthält, müssen beim Ink-Jet-Druck die Hilfsmittel in einem separaten Vorbehandlungsschritt auf das textile Substrat aufgebracht werden.

Die Vorbehandlung des textilen Substrates, wie zum Beispiel Cellulose- und Celluloseregeneratfasern sowie Seide und Wolle - erfolgt vor dem Bedrucken mit einer wässrigen alkalischen Flotte. Zur Fixierung von Reaktivfarbstoffen benötigt man Alkali, beispielsweise Natriumcarbonat, Natriumbicarbonat, Natriumacetat, Trinatriumphosphat, Natriumsilikat, Natriumhydroxid, Alkalispender wie zum Beispiel Natriumtrichloracetat, Natriumformiat, hydrotrope Substanzen wie zum Beispiel Harnstoff, Reduktionsinhibitoren, wie zum Beispiel Natriumnitrobenzolsulfonate, sowie Verdickungsmittel, die das Fließen der Motive beim Aufbringen der Druckfarbe verhindern, dies sind beispielsweise Natriumalginate, modifizierte Polyacrylate oder hochveretherte Galaktomannane.

Diese Reagenzien zur Vorpräparierung werden mit geeigneten Auftragsgeräten, beispielsweise mit einem 2- oder 3-Walzenfoulard, mit berührungslosen Sprühtechnologien, mittels Schaumauftrag oder mit entsprechend angepassten Ink-Jet Technologien in definierter Menge gleichmäßig auf das textile Substrat aufgebracht und anschließend getrocknet.

Nach dem Bedrucken wird das textile Fasermaterial bei 120 bis 150°C getrocknet und anschließend fixiert.

Die Fixierung der mit Reaktivfarbstoffen hergestellten Ink-Jet-Drucke kann erfolgen bei Raumtemperatur, oder mit Sattdampf, mit überhitztem Dampf, mit Heißluft, mit Mikrowellen, mit Infrarotstrahlung, mit Laser-oder Elektronenstrahlen oder mit anderen geeigneten Energieübertragungsarten.

### Man unterscheidet ein- und zweiphasige Fixierungsprozesse:

Bei der einphasigen Fixierung befinden sich die zur Fixierung notwendigen Chemikalien bereits auf dem textilen Substrat.
Bei der zweiphasigen Fixierung kann diese Vorbehandlung unterbleiben. Zur Fixierung wird nur Alkali benötigt, das nach dem Ink-Jet-Druck vor dem Fixierprozess ohne Zwischentrocknung aufgebracht wird. Auf weitere Zusätze wie Harnstoff oder Verdickungsmittel kann verzichtet werden.

Im Anschluss an die Fixierung wird die Drucknachbehandlung durchgeführt, die die Voraussetzung für gute Echtheiten, hohe Brillanz und einen einwandfreien Weißfond ist.

Die mit den erfindungsgemäßen Farbstofftinten hergestellten Drucke besitzen, insbesondere auf Cellulosefasermaterialien, eine hohe Farbstärke und eine hohe Faser-Farbstoff-Bindungsstabilität sowohl in saurem als auch in alkalischem Bereich, weiterhin eine gute Lichtechtheit und sehr gute Nassechtheitseigenschaften, wie Wasch-, Wasser-, Seewasser-, Überfärbe- und Schweißechtheiten, sowie eine gute Plissierechtheit, Bügelechtheit und Reibechtheit.

Die nachfolgenden Beispiele dienen zur Erläuterung der Erfindung. Die Teile sind Gewichtsteile, die Prozentangaben stellen Gewichtsprozente dar, sofern nicht anders vermerkt. Gewichtsteile beziehen sich zu Volumenteilen wie Kilogramm zu Liter.

### Beispiel 1

Ein textiles Flächengebilde, bestehend aus laugierter Viskose wird mit einer Flotte, enthaltend 35 g/l Natriumbicarbonat, 150 g/l Harnstoff und 150 g/l einer niedrigviskosen Na-Alginatlösung (6%) foulardiert und dann getrocknet. Die Flottenaufnahme beträgt 70 %.
Auf das so vorbehandelte Textil wird eine wässrige Tinte, enthaltend

| | |
|---|---|
| 15 % | C.I. Reaktiv Blau 21 |
| 10 % | Sulfolan |
| 10 % | N-Methyl-2-Pyrrolidon |
| 65 % | Wasser |

mit einem Drop-on-Demand (Bubble-Jet) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen türkisfarbenen Druck mit hervorragenden Gebrauchsechtheiten.

### Beispiel 2

Ein textiles Flächengebilde, bestehend aus laugierter Viskose wird mit einer Flotte, enthaltend 35 g/l Natriumbicarbonat, 100 g/l Harnstoff und 150 g/l einer niedrigviskosen Na-Alginatlösung (6%) foulardiert und dann getrocknet. Die Flottenaufnahme beträgt 70 %.
Auf das so vorbehandelte Textil wird eine wässrige Tinte, enthaltend

| | |
|---|---|
| 8 % | C.I. Reaktiv Schwarz 14 |
| 8 % | Sulfolan |
| 12 % | N-Methyl-2-Pyrrolidon |
| 72 % | Wasser |

mit einem Drop-on-Demand (Bubble-Jet) Inkjet Druckkopf aufgedruckt. Der Druck wird vollständig getrocknet. Die Fixierung erfolgt mittels Sattdampf bei 102 °C während 8 Minuten.

Anschließend wird der Druck warm gespült, mit heißem Wasser bei 95 °C einer Echtheitswäsche unterzogen, warm gespült und dann getrocknet.

Man erhält einen grauen Druck mit hervorragenden Gebrauchsechtheiten.

### Beispiel 3

Ein textiles Flächengebilde, bestehend aus mercerisierter Baumwolle wird mit einer Flotte, enthaltend 30 g/l Natriumbicarbonat, 150 g/l Harnstoff und 150 g/l einer niedrigviskosen Na-Alginatlösung (6%) foulardiert und dann getrocknet. Die Flottenaufnahme beträgt 70 %.
Auf das so vorbehandelte Textil wird eine wässrige Tinte, enthaltend

| | |
|---|---|
| 6 % | C.I. Reaktiv Blau 21 |
| 5 % | C.I. Reaktiv Gelb 37 |
| 5 % | Sulfolan |
| 15 % | N-Methyl-2-Pyrrolidon |
| 69 % | Wasser |

mit einem Drop-on-Demand (Bubble-Jet) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen grünen Druck mit hervorragenden Gebrauchsechtheiten.

### Beispiel 4

Ein textiles Flächengebilde, bestehend aus mercerisierter Baumwolle wird mit einer Flotte, enthaltend 35 g/l Natriumcarbonat kalz , 150 g/l Harnstoff und 150 g/l einer niedrigviskosen Na-Alginatlösung (6%) foulardiert und dann getrocknet. Die Flottenaufnahme beträgt 70 %.
Auf das so vorbehandelte Textil wird eine wässrige Tinte, enthaltend

| | |
|---|---|
| 12 % | C.I. Reaktiv Rot 218 |
| 5 % | Sulfolan |
| 15 % | N-Methyl-2-Pyrrolidon |
| 68 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen roten Druck mit hervorragenden Gebrauchsechtheiten.

### Beispiel 5

Ein textiles Flächengebilde, bestehend aus mercerisierter Baumwolle wird mit einer Flotte, enthaltend 35 g/l Natriumbicarbonat, 120 g/l Harnstoff und 150 g/l einer niedrigviskosen Na-Alginatlösung (6 %) foulardiert und dann getrocknet. Die Flottenaufnahme beträgt 70 %.
Auf das so vorbehandelte Textil wird eine wässrige Tinte, enthaltend

| | |
|---|---|
| 8 % | C.I. Reaktiv Orange 13 |
| 10 % | Sulfolan |
| 4 % | N-Methyl-2-Pyrrolidon |
| 0,5 % | modifizierte Phosphonate |
| 77,5 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen orangenen Druck mit hervorragenden Gebrauchsechtheiten.

### Beispiel 6

Ein textiles Flächengebilde, bestehend aus laugierter Viskose wird mit einer Flotte, enthaltend 35 g/l Natriumbicarbonat, 150 g/l Harnstoff und 150 g/l einer niedrigviskosen Na-Alginatlösung (6%) foulardiert und dann getrocknet. Die Flottenaufnahme beträgt 70 %.
Auf das so vorbehandelte Textil wird eine wässrige Tinte, enthaltend

| | |
|---|---|
| 10 % | C.I. Reaktiv Rot 218 |
| 5 % | Sulfolan |
| 15 % | N-Methyl-2-Pyrrolidon |
| 0,5 % | modifizierte Phosphonate |
| 69,5 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen roten Druck mit hervorragenden Gebrauchsechtheiten.

### Beispiel 7

Ein textiles Flächengebilde, bestehend aus Iaugierter Viskose wird mit einer Flotte, enthaltend 35 g/l Natriumbicarbonat, 200 g/l Harnstoff und 150 g/l einer niedrigviskosen Na-Alginatlösung (6%) foulardiert und dann getrocknet. Die Flottenaufnahme beträgt 70 %.
Auf das so vorbehandelte Textil wird eine wässrige Tinte, enthaltend

| | |
|---|---|
| 8 % | C.I. Reaktiv Blau 49 |
| 15 % | Sulfolan |
| 5 % | N-Methyl-2-Pyrrolidon |
| 0,5 % | modifizierte Phosphonate |
| 71,5 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen blauen Druck mit hervorragenden Gebrauchsechtheiten.

### Beispiel 8

Ein textiles Flächengebilde, bestehend aus mercerisierter Baumwolle wird mit einer Flotte, enthaltend 30 g/l Natriumcarbonat kalz , 100 g/l Harnstoff und 150 g/l einer niedrigviskosen Na-Alginatiösung (6%) foulardiert und dann getrocknet. Die Flottenaufnahme beträgt 70 %.
Auf das so vorbehandelte Textil wird eine wässrige Tinte, enthaltend

| | |
|---|---|
| 10 % | C.I. Reaktiv Rot 180 |
| 15 % | Sulfolan |
| 4 % | N-Methyl-2-Pyrrolidon |
| 0,5 % | modifizierte Phosphonate |
| 70,5% | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen roten Druck mit hervorragenden Gebrauchsechtheiten.

### Beispiel 9

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 10 % | C.I. Reaktiv Blau 21 |
| 5 % | Sulfolan |
| 15 % | N-Methyl-2-Pyrrolidon |
| 70 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.

Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen türkisfarbenen Druck mit hervorragenden Gebrauchsechtheiten.

### Beispiel 10

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 12 % | C.I. Reaktiv Blau 229 |
| 7 % | Sulfolan |
| 12 % | N-Methyl-2-Pyrrolidon |
| 69 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen türkisfarbenen Druck mit hervorragenden Gebrauchsechtheiten.

### Beispiel 11

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 8 % | C.I. Reaktiv Schwarz 14 |
| 10 % | Sulfolan |
| 10 % | N-Methyl-2-Pyrrolidon |
| 72 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen grauen Druck mit hervorragenden Gebrauchsechtheiten.

### Beispiel 12

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 5 % | C.I. Reaktiv Schwarz 31 |
| 8 % | Sulfolan |
| 12 % | N-Methyl-2-Pyrrolidon |
| 75 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen grauen Druck mit hervorragenden Gebrauchsechtheiten.

### Beispiel 13

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 15 % | C.I. Reaktiv Schwarz 5 |
| 10 % | Sulfolan |
| 12 % | N-Methyl-2-Pyrrolidon |
| 63 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.

Man erhält einen marineblauen Druck mit hervorragenden Gebrauchsechtheiten.

### Beispiel 14

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 10 % | C.I. Reaktiv Blau 21 |
| 15% | Sulfolan |
| 3 % | 1,2-Hexandiol |
| 5 % | Polyvinylcaprolactam |
| 67 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen türkisfarbenen Druck mit hervorragenden Gebrauchsechtheiten.

### Beispiel 15

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 8 % | C.I. Reaktiv Schwarz 14 |
| 15 % | Sulfolan |
| 5 % | Polyetherpolyol |
| 3 % | 1,2-Hexandiol |
| 69 % | Wasser |

mit einem Continuous Flow (Piezo) Inkjet Druckkopf aufgedruckt. Der Druck wird vollständig getrocknet. Die Fixierung erfolgt mittels Sattdampf bei 102°C während 20 Minuten.

Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen grauen Druck mit hervorragenden Gebrauchsechtheiten.

### Beispiel 16

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 12 % | C.I. Reaktiv Blau 21 |
| 18 % | Sulfolan |
| 7 % | Polyetherpolyol |
| 3 % | 1,2-Hexandiol |
| 60 % | Wasser |

mit einem Continuous Flow (Piezo) Inkjet Druckkopf aufgedruckt. Der Druck wird vollständig getrocknet. Die Fixierung erfolgt mittels Sattdampf bei 102°C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen türkisblauen Druck mit hervorragenden Gebrauchsechtheiten.

### Beispiel 17

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 10,5 % | C.I. Reaktiv Rot 180 |
| 15 % | Sulfolan |
| 8 % | Polyetherpolyol |
| 6 % | Polypropylenglykol |
| 60,5 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen , warm gespült und dann getrocknet.
Man erhält einen roten Druck mit hervorragenden Gebrauchsechtheiten.

### Beispiel 18

Ein textiles Flächengebilde, bestehend aus entbasteter Seide wird mit einer Flotte, enthaltend 50 g/l Natriumacetat, 100 g/l Harnstoff und 150 g/l eines hochveretherten Galactomannans (5 %) foulardiert und dann getrocknet. Die Flottenaufnahme beträgt 70 %.
Auf das so vorbehandelte Textil wird eine wässrige Tinte, enthaltend

| | |
|---|---|
| 10 % | C.I. Reaktiv Gelb 37 |
| 15 % | Sulfolan |
| 7 % | Polyetherpolyol |
| 4 % | Polypropylenglykol |
| 0,3 % | Natriumcitrat |
| 63,7 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen gelben Druck mit hervorragenden Gebrauchsechtheiten.

### Beispiel 19

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet. Die Flottenaufnahme beträgt 70 %.
Auf das so vorbehandelte Textil wird eine wässrige Tinte, enthaltend

| | |
|---|---|
| 15 % | C.I. Reaktiv Schwarz 5 |
| 10 % | Sulfolan |
| 12 % | N-Methyl-2-Pyrrolidon |
| 63 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.

Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen marineblauen Druck mit hervorragenden Gebrauchsechtheiten.

### Beispiel 20

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet. Die Flottenaufnahme beträgt 70 %.
Auf das so vorbehandelte Textil wird eine wässrige Tinte, enthaltend

| | |
|---|---|
| 5 % | C.I. Reaktiv Schwarz 31 |
| 8 % | Sulfolan |
| 12 % | N-Methyl-2-Pyrrolidon |
| 75 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen grauen Druck mit hervorragenden Gebrauchsechtheiten.

### Beispiel 21

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet. Die Flottenaufnahme beträgt 70 %.
Auf das so vorbehandelte Textil wird eine wässrige Tinte, enthaltend

| | |
|---|---|
| 8 % | C.I. Reaktiv Schwarz 14 |
| 10 % | Sulfolan |
| 10 % | N-Methyl-2-Pyrrolidon |
| 72 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen grauen Druck mit hervorragenden Gebrauchsechtheiten.

### Beispiel 22

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet Die Flottenaufnahme beträgt 70 %.
Auf das so vorbehandelte Textil wird eine wässrige Tinte, enthaltend

| | |
|---|---|
| 12 % | C.l. Reaktiv Blau 229 |
| 7 % | Sulfolan |
| 12 % | N-Methyl-2-Pyrrolidon |
| 69 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen türkisblauen Druck mit hervorragenden Gebrauchsechtheiten.

### Beispiel 23

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet. Die Flottenaufnahme beträgt 70 %.

Auf das so vorbehandelte Textil wird eine wässrige Tinte, enthaltend

| | |
|---|---|
| 10 % | C.I. Reaktiv Blau 21 |
| 5 % | Sulfolan |
| 15 % | N-Methyl-2-Pyrrolidon |
| 70 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.

Man erhält einen türkisfarbenen Druck mit hervorragenden Gebrauchsechtheiten.

### Beispiel 24

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet. Die Flottenaufnahme beträgt 70 %.
Auf das so vorbehandelte Textil wird eine wässrige Tinte, enthaltend

| | |
|---|---|
| 10 % | C.I. Reaktiv Blau 21 |
| 15 % | Sulfolan |
| 3 % | 1,2-Hexandiol |
| 5 % | Polyvinylcaprolactam |
| 67% | Wasser |

mit einem Continuous Flow (Piezo) Inkjet Druckkopf aufgedruckt. Der Druck wird vollständig getrocknet. Die Fixierung erfolgt mittels Sattdampf bei 102°C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen türkisfarbenen Druck mit hervorragenden Gebrauchsechtheiten.

### Beispiel 25

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet. Die Flottenaufnahme beträgt 70 %.
Auf das so vorbehandelte Textil wird eine wässrige Tinte, enthaltend

| | |
|---|---|
| 10 % | C.I. Reaktiv Gelb 37 |
| 15 % | Sulfolan |
| 7 % | Polyetherpolyol |
| 4 % | Polypropylenglykol |
| 0,3 % | Natriumcitrat |
| 63,7 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen gelben Druck mit hervorragenden Gebrauchsechtheiten.

### Beispiel 26

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet. Die Flottenaufnahme beträgt 70 %.
Auf das so vorbehandelte Textil wird eine wässrige Tinte, enthaltend

| | |
|---|---|
| 10,5 % | C.I. Reaktiv Rot 180 |
| 15 % | Sulfolan |
| 8 % | Polyetherpolyol |
| 6 % | Polypropylenglykol |
| 60,5 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 20 Minuten.

Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen roten Druck mit hervorragenden Gebrauchsechtheiten.

### Beispiel 27

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet. Die Flottenaufnahme beträgt 70 %.
Auf das so vorbehandelte Textil wird eine wässrige Tinte, enthaltend

| | |
|---|---|
| 12 % | C.I. Reaktiv Blau 21 |
| 18 % | Sulfolan |
| 7 % | Polyetherpolyol |
| 3 % | 1,2-Hexandiol |
| 60 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen türkisblauen Druck mit hervorragenden Gebrauchsechtheiten.

### Beispiel 28

Ein textiles Flächengebilde, bestehend aus chlorierter Wolle wird mit einer Flotte, enthaltend 50 g/l Natriumacetat, 150 g/l Harnstoff und 150 g/l einer niedrigviskosen Na-Alginatlösung (5 %) foulardiert und dann getrocknet. Die Flottenaufnahme beträgt 70 %.
Auf das so vorbehandelte Textil wird eine wässrige Tinte, enthaltend

| | |
|---|---|
| 8 % | C.I. Reaktiv Schwarz 14 |
| 15 % | Sulfolan |
| 5 % | Polyetherpolyol |
| 3% | 1,2-Hexandiol |
| 69 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 20 Minuten.
Anschließend wird der Druck unter Zusatz von 1-2 ml Ammoniak 25% warm gespült, mit heißem Wasser bei 70 bis 80°C einer Echtheitswäsche unterzogen, warm gespült und dann getrocknet.
Man erhält einen grauen Druck mit hervorragenden Gebrauchsechtheiten.

### Beispiel 29

Ein textiles Flächengebilde, bestehend aus laugierter Viskose wird mit einer Flotte, enthaltend 35 g/l Natriumcarbonat kalz, 200 g/l Harnstoff und 150 g/l einer niedrigviskosen Na-Alginatlösung (6 %) foulardiert und dann getrocknet. Die Flottenaufnahme beträgt 70 %.
Auf das so vorbehandelte Textil wird eine wässrige Tinte, enthaltend

| | |
|---|---|
| 12 % | C.l. Reaktiv Blau 21 |
| 15 % | Sulfolan |
| 5 % | N-Methyl-2-Pyrrolidon |
| 7 % | Polyetherpolyol |
| 61 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen türkisfarbenen Druck mit hervorragenden Gebrauchsechtheiten.

### Beispiel 30

Ein textiles Flächengebilde, bestehend aus mercerisierter Baumwolle wird mit einer Flotte, enthaltend 35 g/l Natriumcarbonat kalz, 50 g/l Harnstoff und 150 g/l einer niedrigviskosen Na-Alginatlösung (6 %) foulardiert und dann getrocknet. Die Flottenaufnahme beträgt 70 %.
Auf das so vorbehandelte Textil wird eine wässrige Tinte, enthaltend

| | |
|---|---|
| 8 % | C.I. Reaktiv Schwarz 14 |
| 10 % | Sulfolan |
| 5 % | N-Methyl-2-Pyrrolidon |
| 5 % | Polyetherpolyol |
| 72 % | Wasser |

mit einem Continuous Flow (Piezo) Inkjet Druckkopf aufgedruckt. Der Druck wird vollständig getrocknet. Die Fixierung erfolgt mittels Sattdampf bei 102°C während 8 Minuten.
Anschließend wird der Druck warm gespült, mit heißem Wasser bei 95 °C einer Echtheitswäsche unterzogen, warm gespült und dann getrocknet.
Man erhält einen grauen Druck mit hervorragenden Gebrauchsechtheiten.

### Beispiel 31

Ein textiles Flächengebilde, bestehend aus mercerisierter Baumwolle wird mit einer Flotte, enthaltend 35 g/l Natriumcarbonat kalz, 150 g/l Harnstoff und 150 g/l einer niedrigviskosen Na-Alginatlösung (6%) foulardiert und dann getrocknet. Die Flottenaufnahme beträgt 70 %.
Auf das so vorbehandelte Textil wird eine wässrige Tinte, enthaltend

| | |
|---|---|
| 12 % | C.I. Reaktiv Rot 218 |
| 10 % | Sulfolan |
| 10 % | N-Methyl-2-Pyrrolidon |
| 5 % | Polyvinylpyrrolidon |
| 63 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen roten Druck mit hervorragenden Gebrauchsechtheiten.

### Beispiel 32

Ein textiles Flächengebilde, bestehend aus mercerisierter Baumwolle wird mit einer Flotte, enthaltend 35 g/l Natriumcarbonat kalz, 100 g/l Harnstoff und 150 g/l einer niedrigviskosen Na-Alginatlösung (6%) foulardiert und dann getrocknet. Die Flottenaufnahme beträgt 70 %.
Auf das so vorbehandelte Textil wird eine wässrige Tinte, enthaltend

| | |
|---|---|
| 15 % | C.I. Reaktiv Schwarz 5 |
| 0,8 % | C.I. Reaktiv Orange 107 |
| 0,2 % | C.I. Reaktiv Rot 180 |
| 20 % | Sulfolan |
| 5 % | Polypropylenglykol |
| 59 % | Wasser |

mit einem Continuous Flow (Piezo) Inkjet Druckkopf aufgedruckt. Der Druck wird vollständig getrocknet. Die Fixierung erfolgt mittels Sattdampf bei 102 °C während 8 Minuten.

Anschließend wird der Druck warm gespült, mit heißem Wasser bei 95 °C einer Echtheitswäsche unterzogen, warm gespült und dann getrocknet.

Man erhält einen schwarzen Druck mit hervorragenden Gebrauchsechtheiten.

### Beispiel 33

Ein textiles Flächengebilde, bestehend aus mercerisierter Baumwolle wird mit einer wässrigen Tinte, enthaltend

| | |
|---|---|
| 10 % | C.I. Reaktiv Rot 180 |
| 15 % | Sulfolan |
| 3 % | N-Methyl-2-Pyrrolidon |
| 72 % | Wasser |

mit einem Drop-on-Demand (Bubble-Jet) Inkjet Druckkopf aufgedruckt. Der Druck wird vollständig getrocknet. Die Fixierung erfolgt nach den für Zweiphasenfixierung bekannten Technologien. (Blitzdämpfen 20 sek., 125 °C; Kurzdämpfen 90 sek., 125 °C; Kaltverweilverfahren 20 °C-40 °C, 4-12 h) Fixieralkali: Natronlauge /Natriumsilikatgemisch Na₂0:Si0₂ 1:1,7bis 3,3).

Anschließend wird der Druck warm gespült, mit heißem Wasser bei 95 °C einer Echtheitswäsche unterzogen, warm gespült und dann getrocknet. Man erhält einen roten Druck mit hervorragenden Gebrauchsechtheiten.

### Beispiel 34

Ein textiles Flächengebilde, bestehend aus laugierter Viskose wird mit einer Flotte, enthaltend 150 g/l einer niedrigviskosen Na-Alginatlösung (6%) foulardiert und dann getrocknet. Die Flottenaufnahme beträgt 70 %. Auf das so vorbehandelte Textil wird eine wässrige Tinte, enthaltend

| | |
|---|---|
| 8 % | C.I. Reaktiv Schwarz 8 |
| 12 % | Sulfolan |
| 4 % | 1,2-Hexandiol |
| 0,3 % | modifiziertes Polyphosphonat |
| 75,7 % | Wasser |

mit einem Drop-on-Demand (Piezo) Inkjet Druckkopf aufgedruckt. Der Druck wird vollständig getrocknet. Die Fixierung erfolgt nach den für Zweiphasenfixierung bekannten Technologien. (Blitzdämpfen 20 sek., 125°C; Kurzdämpfen 90 sek., 125 °C; Kaltverweilverfahren 20 °C-40 °C, 4-12 h) Fixieralkali: Natronlauge /Natriumsilikatgemisch Na₂0:Si0₂ 1:1,7 bis 3,3).
Anschließend wird der Druck warm gespült, mit heißem Wasser bei 95 °C einer Echtheitswäsche unterzogen, warm gespült und dann getrocknet.
Man erhält einen grauen Druck mit hervorragenden Gebrauchsechtheiten.

### Beispiel 35

Ein textiles Flächengebilde, bestehend aus mercerisierter Baumwolle wird mit einer Flotte, enthaltend 150 g/l einer niedrigviskosen Na-Alginatlösung (6%) foulardiert und dann getrocknet. Die Flottenaufnahme beträgt 70%. Auf das so vorbehandelte Textil wird eine wässrige Tinte, enthaltend

| | |
|---|---|
| 10 % | C.I. Reaktiv Rot 218 |
| 10 % | Sulfolan |
| 5 % | N-Methyl-2-Pyrrolidon |
| 2 % | Polypropylenglykol |
| 73 % | Wasser |

mit einem Continuous Flow (Piezo) Inkjet Druckkopf aufgedruckt. Der Druck wird vollständig getrocknet. Die Fixierung erfolgt nach den für Zweophasenfixierung bekannten Technologien. (Blitzdämpfen 20 sek., 125 °C; Kurzdämpfen 90 sek., 125 °C; Kaltverweilverfahren 20 °C-40 °C, 4-12 h) Fixieralkali: Natronlauge/Natriumsilikatgemisch Na₂0:Si0₂ 1:1,7 bis 3,3).
Anschließend wird der Druck warm gespült, mit heißem Wasser bei 95 °C einer Echtheitswäsche unterzogen, warm gespült und dann getrocknet.
Man erhält einen roten Druck mit hervorragenden Gebrauchsechtheiten.

### Beispiel 36

Ein textiles Flächengebilde, bestehend aus mercerisierter Baumwolle wird mit einer Flotte, enthaltend 150 g/l einer niedrigviskosen Na-Alginatlösung (6%) foulardiert und dann getrocknet. Die Flottenaufnahme beträgt 70%. Auf das so vorbehandelte Textil wird eine wässrige Tinte, enthaltend

| | |
|---|---|
| 10 % | C.I. Reaktiv Rot 239 |
| 12 % | Sulfolan |
| 3 % | 1,2-Hexandiol |
| 3 % | Polypropylenglykol |
| 72 % | Wasser |

mit einem Continuous Flow (Piezo) Inkjet Druckkopf aufgedruckt. Der Druck wird vollständig getrocknet. Die Fixierung erfolgt nach den für Zweiphasenfixierung bekannten Technologien. (Blitzdämpfen 20 sek., 125 °C; Kurzdämpfen 90 sek., 125 °C; Kaltverweilverfahren 20 °C-40 °C, 4-12 h) Fixieralkali: Natronlauge/Natriumsilikatgemisch Na₂0:Si0₂ 1:1,7 bis 3,3).
Anschließend wird der Druck warm gespült, mit heißem Wasser bei 95 °C einer Echtheitswäsche unterzogen, warm gespült und dann getrocknet.
Man erhält einen roten Druck mit hervorragenden Gebrauchsechtheiten.

### Beispiel 37

Ein textiles Flächengebilde, bestehend aus mercerisierter Baumwolle wird mit einer Flotte, enthaltend 80 g/l Na-trichloracetat und 50 g/l Harnstoff foulardiert und dann getrocknet. Die Flottenaufnahme beträgt 70 %.
Auf das so vorbehandelte Textil wird eine wässrige Tinte, enthaltend

| | |
|---|---|
| 8 % | C.I. Reaktiv Orange 16 |
| 12 % | Sulfolan |
| 6 % | N-Methyl-2-Pyrrolidon |
| 74 % | Wasser |

mit einem Drop-on-Demand (Bubble-Jet) Inkjet Druckkopf aufgedruckt. Der Druck wird vollständig getrocknet. Die Fixierung erfolgt mittels Sattdampf bei 102 °C während 10 Minuten.
Anschließend wird der Druck warm gespült, mit heißem Wasser bei 95 °C einer Echtheitswäsche unterzogen, warm gespült und dann getrocknet.
Man erhält einen orangefarbenen Druck mit hervorragenden Gebrauchsechtheiten.

### Beispiel 38

Ein textiles Flächengebilde, bestehend aus gebleichtem Leinen wird mit einer Flotte, enthaltend 80 g/l Na-trichloracetat, 150 g/l Harnstoff und einer Flotte, enthaltend 150 g/l einer niedrigviskosen Na-Alginatlösung (5%) foulardiert und dann getrocknet. Die Flottenaufnahme beträgt 70 %.
Auf das so vorbehandelte Textil wird eine wässrige Tinte, enthaltend

| | |
|---|---|
| 11 % | C.I. Reaktiv Orange 13 |
| 15 % | Sulfolan |
| 5 % | N-Methyl-2-Pyrrolidon |
| 0,05 % | nichtionogenes Tensid |
| 68,95 % | Wasser |

mit einem Drop-on-Demand (Piezo) Inkjet Druckkopf aufgedruckt. Der Druck wird vollständig getrocknet. Die Fixierung erfolgt mittels Sattdampf bei 102 °C während 10 Minuten.
Anschließend wird der Druck warm gespült, mit heißem Wasser bei 95 °C einer Echtheitswäsche unterzogen, warm gespült und dann getrocknet.
Man erhält einen orangefarbenen Druck mit hervorragenden Gebrauchsechtheiten.

### Beispiel 39

Ein textiles Flächengebilde, bestehend aus mercerisierter Baumwolle wird mit einer Flotte, enthaltend 80 g/l Na-trichloracetat, 50 g/l Harnstoff und einer Flotte, enthaltend 150 g/l einer niedrigviskosen Na-Alginatlösung (5%) foulardiert und dann getrocknet. Die Flottenaufnahme beträgt 70 %.
Auf das so vorbehandelte Textil wird eine wässrige Tinte, enthaltend

| | |
|---|---|
| 10 % | C.I. Reaktiv Blau 229 |
| 12 % | Sulfolan |
| 6 % | N-Methyl-2-Pyrrolidon |
| 6 % | Polyetherpolyol |
| 66 % | Wasser |

mit einem Continous Flow (Piezo) Inkjet Druckkopf aufgedruckt. Der Druck wird vollständig getrocknet. Die Fixierung erfolgt mittels Sattdampf bei 102 °C während 10 Minuten.
Anschließend wird der Druck warm gespült, mit heißem Wasser bei 95 °C einer Echtheitswäsche unterzogen, warm gespült und dann getrocknet.
Man erhält einen türkisfarbenen Druck mit hervorragenden Gebrauchsechtheiten.

### Beispiel 40

Ein textiles Flächengebilde, bestehend aus gebleichtem Leinen wird mit einer Flotte, enthaltend 80 g/l Na-trichloracetat, 100 g/l Harnstoff und einer Flotte, enthaltend 150 g/l einer niedrigviskosen Na-Alginatlösung (5%) foulardiert und dann getrocknet. Die Flottenaufnahme beträgt 70 %.
Auf das so vorbehandelte Textil wird eine wässrige Tinte, enthaltend

| | |
|---|---|
| 14 % | C.I. Reaktiv Rot 187 |
| 16 % | Sulfolan |
| 4 % | 1,2-Hexandiol |
| 6 % | Polyvinylcaprolactam |
| 60 % | Wasser |

mit einem Continous Flow (Piezo) Inkjet Druckkopf aufgedruckt. Der Druck wird vollständig getrocknet. Die Fixierung erfolgt mittels Sattdampf bei 102 °C während 10 Minuten.
Anschließend wird der Druck warm gespült, mit heißem Wasser bei 95 °C einer Echtheitswäsche unterzogen, warm gespült und dann getrocknet.
Man erhält einen roten Druck mit hervorragenden Gebrauchsechtheiten.

### Beispiel 41

Ein textiles Flächengebilde, bestehend aus mercerisierter Baumwolle wird mit einer Flotte, enthaltend 35 g/l Natriumcarbonat kalz, 100 g/l Harnstoff und 150 g/l einer niedrigviskosen Na-Alginatfösung (6%) foulardiert und dann getrocknet. Die Flottenaufnahme beträgt 70 %.
Auf das so vorbehandelte Textil wird eine wässrige Tinte, enthaltend

| | |
|---|---|
| 9 % | C.I. Reaktiv Gelb 85 |
| 15 % | Sulfolan |
| 5 % | N-Methyl-2-Pyrrolidon |
| 71% | Wasser |

mit einem Drop-on-Demand (Bubble-Jet) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen gelben Druck mit hervorragenden Gebrauchsechtheiten.

### Beispiel 42

Ein textiles Flächengebilde, bestehend aus mercerisierter Baumwolle wird mit einer Flotte, enthaltend 35 g/l Natriumbicarbonat und 250 g/l Harnstoff foulardiert und dann getrocknet. Die Flottenaufnahme beträgt 70 %.
Auf das so vorbehandelte Textil wird eine wässrige Tinte, enthaltend

| | |
|---|---|
| 12 % | C.I. Reaktiv Orange 181 |
| 15 % | Sulfolan |
| 5 % | N-Methyl-2-Pyrrolidon |
| 68 % | Wasser |

mit einem Drop-on-Demand (Bubble-Jet) Inkjet Druckkopf aufgedruckt. Der Druck wird vollständig getrocknet. Die Fixierung erfolgt mittels Heißluft bei 150 °C während 3-5 Minuten.
Anschließend wird der Druck warm gespült, mit heißem Wasser bei 95 °C einer Echtheitswäsche unterzogen, warm gespült und dann getrocknet.
Man erhält einen goldgelben Druck mit hervorragenden Gebrauchsechtheiten.

### Beispiel 43

Ein textiles Flächengebilde, bestehend aus gebleichtem Leinen wird mit einer Flotte, enthaltend 35 g/l Natriumcarbonat kalz und 150 g/l Harnstoff foulardiert und dann getrocknet. Die Flottenaufnahme beträgt 70 %.
Auf das so vorbehandelte Textil wird eine wässrige Tinte, enthaltend

| | |
|---|---|
| 12 % | C.I. Reaktiv Rot 245 |
| 12 % | Sulfolan |
| 4 % | 1,2-Hexandiol |
| 0,3 % | Borax |
| 71,7% | Wasser |

mit einem Drop-on-Demand (Piezo) Inkjet Druckkopf aufgedruckt. Der Druck wird vollständig getrocknet. Die Fixierung erfolgt mittels Sattdampf bei 102°C während 8 Minuten.
Anschließend wird der Druck warm gespült, mit heißem Wasser bei 95 °C einer Echtheitswäsche unterzogen, warm gespült und dann getrocknet.
Man erhält einen roten Druck mit hervorragenden Gebrauchsechtheiten.

### Beispiel 44

Ein textiles Flächengebilde, bestehend aus laugierter Viskose wird mit einer Flotte, enthaltend 30 g/l Natriumcarbonat kalz und 180 g/l Harnstoff foulardiert und dann getrocknet. Die Flottenaufnahme beträgt 70 %.
Auf das so vorbehandelte Textil wird eine wässrige Tinte, enthaltend

| | |
|---|---|
| 12 % | C.I. Reaktiv Blau 13 |
| 15 % | Sulfolan |
| 5 % | Polypropylendglykol |
| 0,3 % | Borax |
| 67,7 % | Wasser |

mit einem Continous Flow (Piezo) Inkjet Druckkopf aufgedruckt. Der Druck wird vollständig getrocknet. Die Fixierung erfolgt mittels Sattdampf bei 102 °C während 8 Minuten.
Anschließend wird der Druck warm gespült, mit heißem Wasser bei 95 °C einer Echtheitswäsche unterzogen, warm gespült und dann getrocknet.
Man erhält einen marineblauen Druck mit hervorragenden Gebrauchsechtheiten.

## Patentansprüche

1. Wässrige Drucktinte für den Textildruck nach dem Ink-Jet Verfahren, die einen oder mehrere Reaktivfarbstoffe, Sulfolan, 1 bis 20 Gew% bezogen auf das Gesamtgewicht der Tinte eines weiteren organischen Lösungsmittels und ein Puffersystem enthält, wobei für den Fall, dass sie einen oder mehrere Reaktivfarbstoffe mit Ankersystemen aus der Vinylsulfonreihe enthält, einen pH Wert von kleiner oder gleich 7.0 aufweist.

2. Drucktinte nach Anspruch 1, **dadurch gekennzeichnet, dass** sie einen oder mehrere Reaktivfarbstoffe in Mengen von 0,01 Gew.% bis 40 Gew.%, bezogen auf das Gesamtgewicht der Tinte enthält.

3. Drucktinte nach Anspruch 1 und/oder 2 **dadurch gekennzeichnet, dass** sie 1 bis 30 Gew% Sulfolan bezogen auf das Gesamtgewicht der Tinte enthält.

4. Drucktinte gemäß einem oder mehreren der Ansprüche 1 bis 3, **dadurch gekennzeichnet, daß** sie einen oder mehrere Reaktivfarbstoffe mit Ankersystemen aus der Monochlortriazinreihe enthalten.

5. Drucktinte nach Anspruch 4 **dadurch gekennzeichnet, dass** durch Zugabe eines Puffersystems ein pH von 7,O bis 9,O eingestellt wird.

6. Drucktinte gemäß einem oder mehreren der Ansprüche 1 bis 3, **dadurch gekennzeichnet, daß** sie einen oder mehrere Reaktivfarbstoffe mit Ankersystemen aus der Vinylsulfonreihe enthalten.

7. Drucktinte nach Anspruch 6 **dadurch gekennzeichnet, dass** durch Zugabe eines Puffersystems ein pH von 3,0 bis 7,0 eingestellt wird.

8. Verfahren zur Herstellung einer Drucktinte gemäß einem oder mehreren der Ansprüche 1 bis 7 durch Mischen der Einzelkomponenten.

9. Verwendung einer Drucktinte gemäß einem oder mehreren der Ansprüche 1 bis 7 im Ink-Jet Verfahren für den Textildruck..

## Claims

1. An aqueous textile inkjet printing ink including one or more reactive dyes, sulfolane, 1 to 20% by weight based on the total weight of the ink of a further organic solvent and a buffer system and having a pH of not more than 7.0 when one or more of said reactive dyes have reactive systems of the vinyl sulfone series.

2. The printing ink of claim 1, including one or more reactive dyes in amounts of 0.01% by weight to 40% by weight, based on the total weight of said ink.

3. The printing ink of claim 1 and/or 2, including 1 to 30% by weight of sulfolane based on the total weight of said ink.

4. The printing ink of one or more of claims 1 to 3, including one or more reactive dyes having reactive systems of the monochlorotriazine series.

5. The printing ink of claim 4, adjusted to a pH of 7.0 to 9.0 by addition of a buffer system.

6. The printing ink of one or more of claims 1 to 3, including one or more reactive dyes having reactive systems of the vinyl sulfone series.

7. The printing ink of claim 6, adjusted to a pH of 3.0 to 7.0 by addition of a buffer system.

8. The process for preparing a printing ink as claimed in one or more of claims 1 to 7 by mixing the individual components.

9. The use of a printing ink as claimed in one or more of claims 1 to 7 in the inkjet process for textile printing.

## Revendications

1. Encre aqueuse d'impression pour impression de textiles par le procédé à jet d'encre, l'encre contenant un ou plusieurs colorants réactifs, du sulfolan, de 1 à 20 % en poids d'un autre solvant organique par rapport au poids total de l'encre et un système de tampon, et au cas où l'encre contient un ou plusieurs colorants réactifs à système d'ancrage de la série des vinylsulfones, son pH a une valeur inférieure ou égale à 7,0.

2. Encre d'impression selon la revendication 1, **caractérisée en ce qu'**elle contient un ou plusieurs colorants réactifs en quantité de 0,01 % en poids à 40 % en poids par rapport au poids total de l'encre.

3. Encre d'impression selon les revendications 1 et/ou 2, **caractérisée en ce qu'**elle contient de 1 à 30 % en poids de sulfolan par rapport au poids total de l'encre.

4. Encre d'impression selon une ou plusieurs des revendications 1 à 3, **caractérisée en ce qu'**elle contient un ou plusieurs colorants réactifs à système d'ancrage de la série des monochlorotriazines.

5. Encre d'impression selon la revendication 4, **caractérisée en ce que** son pH est ajusté entre 7,0 et 9,0 par addition d'un système de tampon.

6. Encre d'impression selon une ou plusieurs des revendications 1 à 3, **caractérisée en ce qu'**elle contient un ou plusieurs colorants réactifs à système d'ancrage de la série des vinylsulfones.

7. Encre d'impression selon la revendication. 6, **caractérisée en ce que** son pH est ajusté entre 3,0 et 7,0 par addition d'un système de tampon.

8. Procédé de préparation d'une encre selon une ou plusieurs des revendications 1 à 7 par mélange des composants individuels.

9. Utilisation d'une encre selon une ou plusieurs des revendications 1 à 7 dans un procédé à jet d'encre pour l'impression de textiles.
